# EUROPÄISCHE PATENTSCHRIFT

(11) **EP 0 292 777 B1**
(45) Veröffentlichungstag und Bekanntmachung des Hinweises auf die Patenterteilung: **16.08.1990**
(21) Anmeldenummer: 88107493.4
(22) Anmeldetag: 09.05.1988
(51) Int. Cl.: B22D 19/00, C23C 28/00, F01N 7/16, F02B 77/02

(54) **Verfahren zur Herstellung eines keramikbeschichteten metallischen Bauteils**
Method for manufacture of a ceramic coated metallic component
Procédé de fabrication d'un élément métallique revêtu de céramique

(30) Priorität: 21.05.1987 DE 3717152
(43) Veröffentlichungstag der Anmeldung: 30.11.1988
(73) Patentinhaber: INTERATOM Gesellschaft mit beschränkter Haftung, D-51429 Bergisch Gladbach (DE)
(72) Erfinder: Yarahmadi, Mohamed, Dr., D-6400 Fulda (DE)
(74) Vertreter: Fuchs, Franz-Josef, Dr.-Ing.

(56) Entgegenhaltungen:
- FR-A- 928 322
- US-A- 2 763 919
- US-A- 4 376 374
- US-A- 4 546 048
- PATENT ABSTRACTS OF JAPAN, Band 10, Nr. 253 (M-512)[2309], 29. August 1986; & JP-A-61 79 818 (HINO MOTORS LTD) 23-04-1986
- PATENT ABSTRACTS OF JAPAN, Band 8, Nr. 227 (M-332)[1664], 18. Oktober 1984; & JP-A-59 108 848 (NISSAN JIDOSHA K.K.) 23-06-1984
- PATENT ABSTRACTS OF JAPAN, Band 8, Nr. 193 (C-241), 5. September 1984, Seite 87 C 241; & JP-A-59 85 866 (MITSUBISHI JUKOGYO K.K.) 17-05-1984

## Beschreibung

Die vorliegende Erfindung betrifft ein Verfahren zur Herstellung eines mit einer Keramikauskleidung versehenen metallischen Bauteils in einer Form, wobei auf diese eine erste Keramikschicht aufgebracht wird. In ihrer nicht vorveröffentlichten deutschen Patentanmeldung P 3 705 903.3 hat die Anmelderin ein Verfahren beschrieben, mittels dessen Gußteile aus metallischem Werkstoff mit einer eingegossenen glatten Auskleidung versehen werden können, z.B. sogenannte Portliner von Verbrennungskraftmaschinen. Hier werden auf einen verlorenen Kern mittels Flamm- oder Plasmaspritzen nacheinander Schichten aufgebracht, deren Zusammensetzung so variiert wird, daß allmählich von einer rein keramischen Zusammensetzung zu einer schließlich rein metallischen Zusammensetzung gelangt wird. An letztere kann zur Fertigstellung des Bauteiles eine beliebig dicke Schicht Metall angegossen werden. Durch den gradierten Übergang von Keramik zu Metall wird ein allmählicher Abbau der durch die unterschiedliche Wärmeausdehnung der beiden Werkstoffe im Bauteil hervorgerufenen Spannungen erreicht. Aus der JP-A 6 179 818 ist ein Verfahren zur Herstellung eines Verbundkörpers bekannt, bei dem die unterschiedlichen Wärmedehnungen zwischen dem Metall- und dem Keramikteil dadurch abgebaut werden, daß als Zwischenschicht ein Gitter oder ein Gewebe aus z.B. rostfreiem Stahl oder einer Keramikfaser eingebracht wird; dabei soll ein Eindringen des Schmelzgutes in das Gitter vermieden werden, um seine für den Ausgleich erforderliche Verformbarkeit aufrechtzuerhalten. Eine zu einem Abgleiten der unterschiedlichen Teile voneinander führende Duktilität weist dieses Gitter jedoch nicht auf.

Aufgabe der vorliegenden Erfindung ist eine Alternativlösung für das gleiche technische Problem, nämlich eine Beschichtung von metallischen Bauteilen, vorzugsweise auf der Innenseite solcher Bauteile, die hohl sind.

Die Lösung dieser Aufgabe erfolgt erfindungsgemäß dadurch, daß zunächst auf die erste Keramikschicht eine Gleitschicht aufgebracht wird; auf diese sodann eine zweite, durch Fugen in einzelne Bereiche geteilte Keramikschicht; und schließlich dadurch, daß, die zweite Keramikschicht in an sich bekannter Weise mit Metall zum fertigen Bauteil umgossen wird. Die erste Keramikschicht bildet im wesentlichen die gewünschte thermische Schutzschicht und ist mit Rücksicht hierauf in ihrer Dicke und Porosität zu bemessen; Schichten (die auf mehrere, herkömmliche Verfahrensweisen hergestellt werden können) von 2 bis 3 mm Dicke (ggf. aus mehreren, hintereinander aufgebrachten Teilschichten zusammengesetzt) erscheinen geeignet. Die Gleitschicht ihrerseits braucht nur eine Dicke von 0,05 bis 0,1 mm aufzuweisen und bewirkt vermöge ihrer Duktilität (die bei diesen geringen Dicken auch bei Verwendung von Metall gegeben ist) einen Abbau von Spannungen durch ein Aneinanderabgleiten der beiden Keramikschichten. Für die zweite Keramikschicht empfiehlt sich eine Schichtdicke von 0,1 bis 1 mm. Das Aufteilen derselben auf zahlreiche Segmente, die durch Fugen von wenigen Hundertstel mm voneinander getrennt sind, bietet eine Möglichkeit, die nach dem Umgießen der Schicht mit dem Metall durch dessen größere Wärmekontraktion bei der Abkühlung auftretenden Spannungen durch ein Schließen dieser Fugen zu verringern. Bei späterer erneuter Temperaturerhöhung im Betrieb folgt die zweite Keramikschicht durch erneutes Öffnen derselben.

Eine weitere Ausgestaltung der Erfindung lehrt ein Verfahren, wie die geforderten Fugen in der zweiten Keramikschicht in definierter Größe und Häufigkeit hergestellt werden können, und zwar dadurch, daß sie durch ein auf die Gleitschicht aufgelegtes Gitter aus einem Werkstoff vorgegeben werden, der durch den Vorgang des Aufbringens der Schicht und/oder durch das Umgießen verbrannt oder sublimiert wird. Verschiedene Kunststoffe erscheinen für die Herstellung des Gitters geeignet.

Bevorzugte Werkstoffe für die Herstellung der ersten Keramikschicht sind Aluminium-Titan-Oxyd, Magnesium-Aluminium-Silikat, Zirkonsilikat oder Mullit. Sie weisen ebenso wie die weiter unten für die zweite Keramikschicht vorgeschlagenen Werkstoffe einen geringen E-Modul auf, wodurch die Übertragung von Vibrationen auf die Metallteile gedämpft wird.

Die Gleitschicht besteht in vorteilhaften Weiterbildungen der Erfindung aus Molybdändisulfid oder Bornitrid.

Für die Bildung der zweiten Keramikschicht erfindungsgemäß geeignete Werkstoffe, die die geforderte Temperaturwechselfestigkeit bei guten mechanischen Eigenschaften und ausreichender chemischer Beständigkeit aufweisen, sind Aluminium-Titan-Oxyd, Zirkonoxyd/Magnesium-Oxyd, Zirkonoxyd/Yttrium-Oxyd, Zirkonsilizium-Oxyd, Magnesium-Aluminium-Silikat, Aluminiumoxyd/Siliziumoxyd, Quarzgut, Mullit oder Spinell.

Sowohl das Aufbringen der Keramikschichten als auch dasjenige der Gleitschicht erfolgt gemäß der Erfindung durch Plasma- oder Flammspritzen. Diese eng verwandten Verfahren eignen sich besonders zur Herstellung dünner, gleichmäßiger Schichten auf kompliziert geformten Oberflächen. An ihrer freien Oberfläche weisen sie eine gewisse Rauhigkeit auf, die der besseren Verzahnung der einzelnen Schichten untereinander dienlich ist.

Das erfindungsgemäße Verfahren erscheint besonders geeignet, das Innere von Hohlkörpern mit keramischen Schutzschichten zu versehen. Dazu empfiehlt sich in weiterer Ausgestaltung eine Verwendung verlorener Kerne, von denen ausgehend das Bauteil aufgebaut wird.

Wird ein Kern aus Glas verwendet, kann eine sehr glatte Innenoberfläche des beschichteten Bauteils erzielt werden. Bei Verwendung niedrigschmelzender Metalle kann das Glas durch einen geeigneten Kunststoff ersetzt werden.

Ein Ausführungsbeispiel der Erfindung ist in der Zeichnung dargestellt, und zwar im Längsschnitt am Beispiel des Abgaskrümmers einer Verbrennungskraftmaschine. Die Dicken der einzelnen Schichten sind der Darstellbarkeit zuliebe stark übertrieben. Auf einen verlorenen Kern 1 aus Glas wurde mittels Plasma- oder Flammspritzen eine mehrere Millimeter dicke erste Keramikschicht 2 aufgebracht, auf diese dann eine sehr dünne Gleitschicht 3 aus Metall, Bornitrid oder Molybdändisulfid und auf diese wiederum nach dem gleichen Verfahren eine zweite Keramikschicht 4. Diese wird durch dünne Fugen 5 in einzelne Felder geteilt; dabei stellen die Fugen 5 die durch das Verbrennen eines vorher ihre Stelle einnehmenden Gitters hinterlassenen Lücken dar. Durch ein Umgießen des so hergestellten Gebildes mit einem den eigentlichen Körper des Bauteils bildenden Metall 6, z. B. Aluminium- oder Eisenguß und anschließende Zerstörung des Kernes 1 wird das Bauteil fertiggestellt.

## Patentansprüche

1. Verfahren zur Herstellung eines mit einer Keramikauskleidung versehenen metallischen Bauteils ·in einer Form (1), wobei auf diese eine erste Keramikschicht (2 )aufgebracht wird, gekennzeichnet durch folgende Schritte:
a) Aufbringen einer Gleitschicht (3) auf die erste Keramikschicht (2),
b) Aufbringen einer zweiten, durch Fugen (5) in einzelne Bereiche geteilten Keramikschicht (4),
c) in an sich bekannter Weise Umgießen der zweiten Keramikschicht (4) mit Metall (6) zum fertigen Bauteil.

2. Verfahren nach Anspruch 1,dadurch gekennzeichnet, daß die Fugen (5) in der zweiten Keramikschicht (4) durch ein auf die Gleitschicht (3) aufgelegtes Gitter aus einem Werkstoff vorgegeben werden, der durch den Vorgang des Aufbringens der Schicht und/oder durch das Umgießen verbrannt oder sublimiert wird.

3. Verfahren nach Anspruch 1,dadurch gekennzeichnet, daß die erste Keramikschicht (2) aus Aluminium-Titan-Oxyd, Magnesium-Aluminium-Silikat, Zirkonsilikat oder Mullit hergestellt wird.

4. Verfahren nach Anspruch 1,dadurch gekennzeichnet, daß die Gleitschicht (3) aus einem Metall hergestellt wird.

5. Verfahren nach Anspruch 4,dadurch gekennzeichnet, daß die Gleitschicht (3) aus Titan oder aus einer Nickel-Aluminium-, Nickel-Chrom-, Nickel-Chrom-Aluminium-Yttrium-, Nickel-Kobalt-Chrom-Aluminium-Yttrium- oder Kobalt-Chrom-Aluminium-Yttrium-Legierung hergestellt wird.

6. Verfahren nach Anspruch 1,dadurch gekennzeichnet, daß die Gleitschicht (3) aus Molybdändisulfid oder Bornitrid besteht.

7. Verfahren nach Anspruch 1,dadurch gekennzeichnet, daß die zweite Keramikschicht (4) aus Aluminiumtitanoxyd, Zirkonoxyd/Magnesiumoxyd, Zirkonoxyd/Yttriumoxyd, Zirkonsiliziumoxyd, Magnesium-Aluminium-Silikat, Aluminiumoxyd/Siliziumoxyd, Quarzgut, Mullit oder Spinell hergestellt wird.

8. Verfahren nach Anspruch 1,dadurch gekennzeichnet, daß die erste und zweite Keramikschicht (2, 4) durch Plasma- oder Flammspritzen aufgetragen werden.

9. Verfahren nach Anspruch 1,dadurch gekennzeichnet, daß die Gleitschicht (3) durch Plasma-oder Flammspritzen aufgetragen wird.

10. Verfahren nach Anspruch 1 zur Herstellung eines auf seiner Innenseite mit einer Keramikauskleidung (2, 4) versehenen hohlen Bauteils (6),dadurch gekennzeichnet, daß als Form ein verlorener Kern (1) verwendet wird.

11. Verfahren nach Anspruch 10,dadurch gekennzeichnet, daß ein Kern (1) aus Glas verwendet wird.

## Claims

1. Process for the production of a metallic component provided with a ceramic coating in a mould (1), wherein a first ceramic layer (2) is applied to this mould, characterised by the following steps:
a) applying a sliding layer (3) to the first ceramic layer (2),
b) applying a second ceramic layer (4) divided by joints (5) into individual zones,
c) casting, in known manner, the second ceramic layer (4) with metal (6) to form the finished component.

2. Process according to claim 1, characterised in that the joints (5) in the second ceramic layer (4) are provided by a grid disposed on the sliding layer (3), the grid being made of a material which is combusted or sublimated by the process of applying the layer and/or by casting.

3. Process according to claim 1, characterised in that the first ceramic layer (2) is made of aluminium titanium-oxide, magnesium-aluminium-silicate, zirconium silicate or mullite.

4. Process according to claim 1, characterised in that the sliding layer (3) is made of a metal.

5. Process according to claim 4, characterised in that the sliding layer (3) is made of titanium or a nickelaluminium alloy, a nickel-chromium-alloy, a nickelchromium-aluminium-yttrium-alloy, a nickel- cobaltchromium-aluminium-yttrium-alloy or a cobalt- chromiumaluminium-yttrium alloy.

6. Process according to claim 1, characterised in that the sliding layer (3) comprises molybdenum disulphide or boron nitride.

7. Process according to claim 1, characterised in that the second ceramic layer (4) is made of aluminium titanium oxide, zirconium oxide/magnesium oxide, zirconium oxide/yttrium oxide, zirconium silicon oxide, magnesium-aluminium-silicate, aluminium-ox- ide/silicon oxide, quartz material, mullite or spinel.

8. Process according to claim 1, characterised in that the first and second ceramic layers (2, 4) are applied by plasma spraying or flame spraying.

9. Process according to claim 1, characterised in that the sliding layer (3) is applied by plasma spraying or flame spraying.

10. Process according to claim 1 for producing a hollow component (6) provided on its inner surface with a ceramic coating (2, 4), characterised in that a lost core (1) is used as the mould.

11. Process according to claim 10, characterised in that a core (1) of glass is used.

## Revendications

1. Procédé de fabrication d'un élément métallique muni d'un revêtement de céramique dans un moule,
